# EUROPÄISCHE PATENTSCHRIFT

(11) **EP 0 380 920 B1**
(45) Veröffentlichungstag und Bekanntmachung des Hinweises auf die Patenterteilung: **10.11.1993**
(21) Anmeldenummer: 90100263.4
(22) Anmeldetag: 08.01.1990
(51) Int. Cl.: B41M 5/38, B41J 31/00, B41J 2/325

(54) **Thermofarbband, Verfahren zu dessen Herstellung und seine Verwendung**
Thermal ink ribbon,method of its manufacture and its use
Ruban encreur thermique, procédé de sa fabrication et utilisation de ce ruban

(30) Priorität: 03.02.1989 DE 3903259
(43) Veröffentlichungstag der Anmeldung: 08.08.1990
(73) Patentinhaber: Pelikan GmbH, 30177 Hannover (DE)
(72) Erfinder: Mecke, Norbert, Dr., D-3000 Hannover 91 (DE); Krauter, Heinrich, D-3057 Neustadt 1 (DE)
(74) Vertreter: Volker, Peter, Dr.

(56) Entgegenhaltungen:
- EP-A- 0 106 663
- EP-A- 0 206 036
- EP-A- 0 266 526
- DE-A- 3 108 367
- PATENT ABSTRACTS OF JAPAN, vol.8, no. 73 (M-287)(1510), 5 April 1984; JP-A-58 219071 (Tokyo Keiki K.K.) 20.12.1983
- PATENT ABSTRACTS OF JAPAN, vol. 12, no. 78 (M-675)(2925), 11 März 1988; JP-A-62 218171 (Hitachi Maxell Ltd.) 25.09.1987

## Beschreibung

Die Erfindung betrifft ein Thermofarbband, mit einem Träger und einer auf einer Seite des Trägers ausgebildeten Schicht einer wachs- und/oder kunststoffgebundenen Aufschmelzfarbe zur Erzeugung kratzfester, wärmestabiler Markierungen durch nachträgliche Wärmebehandlung, ein besonders geeignetes Verfahren zur Herstellung dieses Thermofarbbandes sowie dessen spezielle Verwendung zur Herstellung kratzfester, wärmestabiler Markierungen.

Thermofarbbänder sind seit längerem bekannt. Sie weisen auf einem folienartigen Träger, der aus Papier, einem Kunststoff oder dergleichen bestehen kann, eine Aufschmelzfarbe auf, die einem Farbstoff oder ein Pigment enthalt. Diese sind in einem Kunststoff oder in einem Wachs gebunden.

Die Aufschmelzfarbe wird bei diesem Übertragungsmaterial mittels eines Wärmedruckkopfes geschmolzen und auf ein Aufzeichnungspapier bzw. Druckpapier tibertragen. Thermische Drucker bzw. Wärmedruckköpfe, die für diesen Vorgang verwendet werden, sind allgemein bekannt. Im einzelnen kann dabei z.B. wie folgt vorgegangen werden: auf dem Wärmedruckkopf des Druckers wird ein aus beheizten Punkten bestehender und auf ein Papierblatt aufzudruckender Buchstabe ausgebildet. Der Wärmedruckkopf drückt das Thermofarbband auf das zu beschreibende Papier. Die Aufschmelzfarbe wird an den beheizten Stellen aufgeschmolzen und auf das Papierblatt übertragen. Der benutzte Teil des Thermofarbbandes wird einer Spule zugeführt.

Das Thermofarbband kann verschiedenartige Aufschmelzfarben nebeneinander aufweisen. Mit der Kombination der Farben Blau, Gelb, Rot und Schwarz, lassen sich somit farbige Druckbilder herstellen. Thermodrucker lassen sich mit großer Geschwindigkeit (ein DIN-A-₄-Blatt läßt sich in etwa 10 sec. bedrucken) und ohne störende Nebengeräusche betreiben.

Neben den oben geschilderten Thermofarbbändern gibt es auch solche, bei denen das Wärmesymbol nicht durch einen Wärmedruckkopf, sondern durch Widerstandsbeheizung eines speziell ausgestalteten folienartigen Trägers erfolgt. Die Aufschmelzfarbe, die die eigentliche "Funktionsschicht" beim Druckvorgang ist, enthält ebenfalls die bereits oben geschilderten Materialien. Hier spricht man von einem "ETR"-Thermofarbband ("Electro Thermal Ribbon"). Auch derartige Thermotransfer-Drucksysteme sind allgemein bekannt.

Die mit den oben beschriebenen Thermofarbbändern erzielten Aufdrucke, z.B. auf Papier, haben den Nachteil, daß sie nicht kratzfest sind. Die Kratzfestigkeit ist jedoch in verschiedenen technischen Bereichen von Bedeutung, so z.B. bei etikettierten Werkzeugteilen, die starken mechanischen Einwirkungen unterliegen.

Die EP-A-0 106 663 beschreibt einen thermischen Drucker, der eine Bildschmelzstation, die einer thermischen Transferstation folgt, umfaßt. An der thermischen Transferstation wird ein Thermofarbband, das eine Aufschmelzfarbe enthält, mit dem zu bedruckenden Bogen in Kontakt gebracht. Vorgesehen ist auch eine nachgeschaltete Wärmebehandlung. Dieses soll dazu führen, daß das aufgedruckte Bild in das Aufzeichnungsblatt eindringt, um ein mattes Bild bzw. ein Bild mit vermindertem Glanz zu erhalten.

Der Erfindung lag daher die Aufgabe zugrunde, das eingangs bezeichnete Thermofarbband so weiterzubilden, daß es die wünschenswerte Kratzfestigkeit der damit ausgedruckten Symbole in den verschiedensten technischen Bereichen ermöglicht.

Erfindungsgemäß wird diese Aufgabe dadurch gelöst, daß in der Aufschmelzfarbe beim Thermodruckvorgang nicht schmelzende, farbmittelhaltige Polymerkügelchen enthalten sind, die bei einer dem Thermodruckvorgang nachgeschalteten Wärmebehandlung schmelzbar sind.

Die Mindestbestandteile, die in der Ausschmelzfarbe des erfindungsgemäßen Thermofarbbandes enthalten sind, sind demzufolge ein beliebiges beim Druckvorgang schmelzbares Bindemittel. Dabei kann es sich um ein Wachs oder auch um ein wachsähnliches Material, sowie um einen Kunststoff handeln, der bei Drucktemperatur schmilzt. So sind beispielsweise geeignet: Paraffine, Naturwachse, wie Carnaubawachs, Bienenwachs, Ozokerit und Paraffinwachs, Synthetikwachse, wie. Synthesewachse, Esterwachse, teilverseifte Esterwachse, Polyethylenwachse sowie Polyglykole. Diese Auflistung ist nicht erschöpfend. Als Kunststoffbindemittel, die anstelle der Wachse oder mit ihnen in Vermischung in Frage kommen, sind insbesondere Ethylen-/Vinylacetat-Copolymerisat, Polyvinyläther, Polyethylen und Kohlenwasserstoffharz anzugeben. Bei der praktischen Durchführung der Erfindung hat es sich von Vorteil erwiesen, wenn die Wachse mit diesen Kunststoffen in Vermischung eingesetzt werden. Dabei entfallen vorzugsweise auf 1 Gew.-Teil Kunststoff etwa 2 Gew.-Teile Wachs.

Besonders vorteilhafte Ergebnisse werden erzielt, wenn 20 bis 70 Gew.-% Bindemittel der oben beschriebenen Art auf 30 bis 80 Gew.-Teile Polymerkügelchen entfallen.

Um besonders gute Ergebnisse bei der Verwirklichung der vorliegenden Erfindung zu erhalten, wird es bevorzugt, daß die Polymerkügelchen einen Durchmesser von 0,3 bis 30 µm, insbesondere von 1 bis 10 µm aufweisen. Die Art der darin eingeschlossenen Farbittel ist nicht wesentlich, so kann es sich um Pigmente und/oder um Farbstoffe nach den üblichen Definitionen handeln. Vorzugsweise liegt der Gehalt an Farbmitteln in den Polymerkügelchen zwischen 10 und 30 Gew.-%, insbesondere 15 bis 20 Gew.-%, wobei als Farbmittel ein Pigment, insbesondere Ruß, bevorzugt wird.

Der polymere Kunststoff der farbmittelhaltigen Polymerkügelchen kann aus Polystyrol und Styrolcopolymeren, Polyvinylacetat, Polyamid, Maleinsäureharzen, Styrolkohlenwasserstoffharzen, (Meth)acrylaten, Polyvinylchlorid, Phenolharzen, Polyvinyläther und/oder Epoxidharzen bestehen. Wichtiges Erfordernis der Erfindung ist, daß diese Materialien sich bezüglich des Schmelzpunktes bzw. Erweichungspunktes von den Bindemitteln, die weiterer Bestandteil der Aufschmelzfarbe sind, unterscheiden. Das bedeutet, beim Thermodruckvorgang sollen die Polymerkügelchen bzw. Tonerteilchen nicht oder nur unwesentlich schmelzen, während der Teil der Aufschmelzfarbe, der die Wachs- und/oder Kunststoffbindung schafft, beim Thermodruckvorgang schmilzt. Dieses Erfordernis wird für den Kunststoff in den Polymerkügelchen dann eingehalten, wenn der Schmelzpunkt oder der Erweichungspunkt zwischen 80 und 200°C, insbesondere 100 bis 150°C liegt.

Es zeigt sich somit, daß die in dem erfindungsgemäßen Thermofarbband in der Aufschmelzfarbe enthaltenen Polymerkügelchen mit den schmelzbaren Tonerteilchen verglichen werden können, die in üblichen Kopiergeräten eingesetzt werden.

Die Stärke er Schicht der Aufschmelzfarbe des erfindungsgemäßen Thermofarbbandes ist für die erfindungsgemäße Zielsetzung nicht wesentlich. In den praktischen Anwendungsfällen wird die Stärke der Aufschmelzfarbschicht 3 bis 20, insbesondere 4 bis 10 µm betragen.

Auch die Art des Trägers ist für die mit der Erfindung angestrebten Effekte nicht kritisch. Hierzu kommen beispielsweise Polyester, insbesondere Polyethylenterephthalat, Polycarbonate, Polyamid, Polyvinylverbindungen, insbesondere Polyvinylchlorid, Polyvinylacetat, Polyvinylalkohol und Polyvinylpropionat, Polyethylen, Polypropylen und Polystyrol in Frage. Auch ist beispielsweise Kondensatorpapier geeignet. Die Trägerfolie wird dabei in der Regel etwa eine Stärke von 3 bis 12 µm aufweisen. Selbstverständlich kann dieser Bereich auch mehr oder weniger weit unter- oder überschritten werden.

Auch die Art des in den erwähnten Polymerkügelchen enthaltenen Farbmittels ist für die Lösung der vorstehend bezeichneten Aufgabe nicht entscheidend. Es kann sich dabei sowohl um anorganische als auch um organische Farbmittel handeln, jeweils in natürlicher oder synthetischer Form. Die anorganischen Farbmittel sind Pigmente, wie Ruß, Eisenoxid und Magnetpigmente. Die organischen Pigmente bzw. Farbstoffe sind solche, die in der angesprochenen Tonertechnologie bekannt sind, so z.B. Nigrosin, Phthalocyanin-Blau.

Die Herstellung der in dem erfindungsgemäßen Thermofarbband enthaltenen Polymerkügelchen folgt entsprechend der Technologie, die auch in der Tonertechnologie angewandt wird. So kann das beispielsweise durch Verschmelzen und Extrudieren der Farbmittel und der Kunststoffmaterialien mit anschließendem Granulieren und Mahlen erfolgen.

Bei der Herstellung des erfindungsgemäßen Thermofarbbandes geht man vorteilhafterweise wie folgt vor: man dispergiert in einer handelsüblichen wässrigen Dispersion des Bindemittels, insbesondere in Form eines Gemisches aus einem Wachs und einem beim Thermodruckvorgang schmelzenden Kunststoff, die farbmittelhaltigen Polymerteilchen. Die eingesetzten handelsüblichen Dispersionen sind etwa 30 bis 50 gew.-%ig, insbesondere etwa 40 gew.-%ig. Die erhaltene wässrige Dispersion wird nach üblichen Auftragstechniken auf den Träger aufgetragen. Die Auftragsmenge (bezogen auf Trockensubstanz) beträgt hier etwa 3 bis 20 g/m² Trägerfläche. Zum Auftrag kann beispielsweise eine Rakel herangezogen werden. Der Auftrag kann bei Zimmertemperatur erfolgen. Anschließend wird der beschichtete Träger durch einen Trockentunnel geführt, in dem die wässrige Phase der aufgetragenen wässrigen Dispersion abgedampft wird. Neben diesem Auftragsverfahren besteht darüber hinaus noch die Möglichkeit, ein System schmelzbares Wachs bzw. schmelzbarer Kunststoff / farbmittelhaltige Polymerteilchen in Form einer Schmelze nach üblichen Technologien, wie beispielsweise mit einem Rasterdruckverfahren aufzutragen. Hierbei ist es jedoch wichtig, daß die Schmelzpunkte der Polymerkügelchen und des jeweils gewählten Bindemittels ausreichend weit auseinanderliegen, daß bei diesem Auftragsverfahren nicht bereits die Polymerkügelchen selbst schmelzen.

Wird nun mit dem in der obigen Weise beschriebenen Thermofarbband auf beliebige Substrate ein Symbol aufgedruckt, dann hat dieses zunächst nicht die wünschenswerte Kratzfestigkeit. Die Kratzfestigkeit läßt sich jedoch dadurch erzielen, indem diesem Symbol weitere Wärme mit dem Ergebnis zugeführt wird, daß es in sich schmilzt und eine geschlossene Phase bildet, wobei die Wachse bzw. die beim Thermodruckvorgang schmelzbaren Kunststoffe nunmehr teilweise oder vollständig von den Polymerkügelchen aufgenommen werden. Auf diese Weise stellt sich eine neue Struktur des aufgedruckten Symbols ein. Diese strukturellen Unterschiede lassen sich anhand der nachfolgend beschriebenen Figuren verdeutlichen. In diesen Figuren bedeuten:
Fig. 1 einen Querschnitt durch das erfindungsgemäße Thermofarbband ,
Fig. 2 einen Querschnitt durch ein Drucksystem aus Thermofarbband und Substrat nach dem Druckvorgang,
Fig. 3 das Substrat mit aufgedrucktem Symbol nach Fig. 2 unter Bestrahlung und
Fig. 4 das Substrat mit verschmolzenem Symbol.

In der Fig. 1 wird ein Thermofarbband 1 dargestellt. Dabei befindet sich auf dem Träger 2 aus Polyethylenterephthalat einer Stärke von etwa 6 µm die etwa 8 µm starke Aufschmelzfarbe 3. In der Aufschmelzfarbe 3 sind farbmittelhaltige Polymerkügelchen 4 enthalten, zwischen denen sich ein Bindemittel 5 in Form eines Gemisches aus Paraffinwachs und Ethylen/Vinylacetat-Copolymerisat befindet. Das bedeutet, daß die Polymerkügelchen 4 in dem angesprochenen Bindemittel 5 eingebettet sind.

Durch den Thermodruckvorgang mittels eines üblichen Thermodruckers entsteht auf dem Substrat 7, z.B. in Form eines Papiers, ein aufgedrucktes Symbol 6, das das Bindemittel 5 und die Polymerkügelchen 4 weiterhin in der in der Fig. 1 gezeigten Struktur enthalten. Somit sind weiterhin die Polymerkügelchen 4 in dem Bindemittel 5 eingebettet.

Wird das auf das Papier aufgedruckte Symbol 6, wie es in der Fig. 2 dargestellt ist, nach Fig. 3 mit z.B. einer Infrarotheizung 8 unter ausreichender Wärmeentwicklung aufgeheizt, so auf etwa 200°C, dann führt dies dazu, daß die Polymerkügelchen schmelzen und aufgrund dieses Schmelzvorganges das Bindemittel 5 mehr oder weniger weit aufnehmen. Es bildet sich eine geschlossene Phase 9, wie in Fig. 4 dargestellt.

Der mit der Erfindung erzielbare Vorteil ist demzufolge darin zu sehen, daß dort, wo kratzfeste Aufdrucke erforderlich sind, wie Etiketten und andere Aufzeichnungsträger, diese dadurch erhalten werden können, indem das aufgedruckte Symbol einer nachfolgenden Wärmebehandlung unterzogen wird, wodurch sich eine geeignete Struktur des Aufdrucks ergibt. Somit wurde hier der Vorteil vom Thermodruck in bisher dafür noch nicht in Betracht gezogenen technischen Bereichen genutzt.

Die Erfindung soll nachfolgend anhand einiger Beispiele noch näher erläutert werden.

### Beispiel 1

### (Herstellung des Toners)

Ein Epoxidharz (Handelsname: EUMPOX^{R} (Schering)) eines Schmelzpunktes von etwa 120°C und Ruß wurden in einem Gewichtsverhältnis von 90:1 in einen heizbaren Extruder gegeben. Bei Temperaturen oberhalb des Schmelzpunktes des Epoxidharzes wurde das Gemisch homogenisiert. Der austretende Strang wurde in Stücke geschnitten und in einer Stiftmühle auf eine Korngröße von etwa 2 bis 8 µm vermahlen.

### Beispiel 2

### (Herstellung der Polymerkügelchen)

Das Beispiel 1 wurde dahingehend abgeändert, daß statt des Epoxidharzes eines Schmelzpunktes von etwa 120°C ein handelsübliches Styrolcopolymerisat (Handelsname: Radiant fusing Copolymer / Firma: Diamond Shamrock) eines Schmelzpunktes von 90°C verwendet wurde. Das Gewichtsverhältnis von Styrolcopolymerisat zu Ruß betrug etwa 80:20.

### Beispiel 3

### (Herstellung der Aufschmelzfarbe)

30 Gew.-Teile des nach Beispiel 1 hergestellten Toners wurden mit 20 Gew.-Teilen Ethylenvinylacetat (Handelsname: EVA (JCJ)) und 50 Gew.-Teilen Paraffin bei 90°C zusammengeschmolzen und vermischt. Die so erhaltene Aufschmelzfarbe wird bei 90°C mittels eines Flexodruckwerkes auf eine 6 um starke Polyesterfolie in einer Dicke von etwa 8 µm aufgetragen.

### Beispiel 4

### (Herstellung der Aufschmelzfarbe)

30 Gew. Teile des nach Beispiel 2 hergestellten Toners wurden mit 35 Gew.-Teilen einer 35 gew.-%igen wässrigen Polyvinylacetat-Dispersion (Handelsname: Mowilith^{R} DC / Firma Hoechst) und 50 Gew.-Teilen einer 40 gew.-%igen wässrigen Paraffin-Dispersion (Handelsname: Vikonyl^{R} GL / Firma: Süddeutsche Emulsions-Chemie) miteinander vermischt. Die so erhaltene Farbe wurde mittels einer Rakel auf eine etwa 8 µm starke Polyesterfolie aufgetragen. Das Wasser wurde durch Überleiten von etwa 8o°C warmer Luft abgedampft. Die getrocknete Farbschicht hatte eine Stärke von etwa 10 µm.

Die nach den Beispielen 3 und 4 hergestellten Thermofarbbänder wurden in einen üblichen Thermodrucker eingesetzt. Es wurde Etikettenpapier beschrieben. Anschließend wurde dieses Etikettenpapier mit einem Infrarot-Strahler auf etwa 200°C erwärmt. Dabei verschmolzen die Polymerkügelchen mit den weiteren in der Aufschmelzfarbe enthaltenen Teilchen zu einer geschlossenen einheitlichen und kratzfesten Schicht.

## Patentansprüche

1. Thermofarbband mit einem Träger (2) und einer auf einer Seite des Trägers (2) ausgebildeten Schicht einer wachs- und/oder kunststoffgebundenen Aufschmelzfarbe (3) zur Erzeugung kratzfester, wärmestabiler Markierungen durch nachträgliche Wärmebehandlung, dadurch gekennzeichnet, daß in der Aufschmelzfarbe (3) beim Thermodruckvorgang nicht schmelzende, farbmittelhaltige Polymerkügelchen (4) enthalten sind, die bei einer dem Thermodruckvorgang nachgeschalteten Wärmebehandlung schmelzbar sind,

2. Thermofarbband nach Anspruch 1, dadurch gekennzeichnet, daß die Polymerkügelchen (4) schmelzbare Tonerteilchen sind.

3. Thermofarbband nach Anspruch 2, dadurch gekennzeichnet, daß der polymere Kunststoff der Tonermaterialien Polystyrol, Styrolcopolymere, Polyvinylacetat, Polyamide, Maleinsäureharz, Styrolkohlenwasserstoffharz, (Meth-)acrylate, Polyvinylchlorid, Phenolharze, Polyvinyläther und/oder Epoxidharze sind.

4. Thermofarbband nach mindestens einem der Ansprüche 1 bis 3, dadurch gekennzeichnet, daß das Bindemittel (5) der Aufschmelzfarbe (3) aus einer Mischung eines Kohlenwasserstoffwachses und/oder Esterwachses mit einem Ethylen/Vinylacetat-Copolymerisat und/oder Kohlenwasserstoffharz besteht.

5. Thermofarbband nach mindestens einem der Ansprüche 1 bis 4, dadurch gekennzeichnet, daß auf etwa 30 bis 80 Gew.-Teile Polymerkügelchen (4) 20 bis 70 Gew.-Teile Bindemittel entfallen.

6. Thermofarbband nach mindestens einem der Ansprüche 1 bis 5, dadurch gekennzeichnet, daß die Polymerkügelchen (4) einen Durchmesser von 0,3 bis 30 µm aufweisen.

7. Thermofarbband nach Anspruch 6, dadurch gekennzeichnet, daß die Polymerkügelchen (4) einen Durchmesser von 1 bis 10 µm aufweisen.

8. Thermofarbband nach mindestens einem der Ansprüche 1 bis 7, dadurch gekennzeichnet, daß die Polymerkügelchen (4) 10 bis 30 Gew.-% Farbmittel enthalten.

9. Thermofarbband nach Anspruch 8, dadurch gekennzeichnet, daß die Polymerkügelchen (4) 15 bis 20 Gew.-% Farbmittel enthalten.

10. Thermofarbband nach mindestens einem der Ansprüche 1 bis 9, dadurch gekennzeichnet, daß die Polymerkügelchen (4) als Farbmittel ein Pigment enthalten.

11. Thermofarbband nach Anspruch 10, dadurch gekennzeichnet, daß das Pigment Ruß ist.

12. Thermofarbband nach mindestens einem der Ansprüche 1 bis 11, dadurch gekennzeichnet, daß der Kunststoff in den Polymerkügelchen (4) einen Schmelzpunkt von 80 bis 200, insbesondere etwa 100 bis 150°C aufweist.

13. Verfahren zur Herstellung des Thermofarbbandes nach den vorausgehenden Ansprüchen, dadurch gekennzeichnet, daß auf den Träger (2) des Thermofarbbandes eine wässrige Dispersion aufgebracht wird, die die Polymerkügelchen (4) und feine Teilchen des Bindemittels enthält, und der wässrige Anteil der Dispersion entfernt wird.

14. Verwendung des Thermofarbbandes nach mindestens einem der Ansprüche 1 bis 12, wobei die damit durch den Thermodruck erzeugten Symbole anschließend durch erhöhte Wärmezufuhr zum Aufschmelzen der Polymerkügelchen (4) und zur Ausbildung einer einheitlichen kratzfesten Phase (9) verschmolzen werden.

## Claims

1. A thermal ink ribbon with a carrier (2) and a layer of wax-bonded and/or plastic-bonded layer of hot-melt dye (3) on one side of the carrier (2) for the creation of scratch-proof, heat-stabile markings through subsequent heat treatment, characterised in that the hot-melt dye (3) contains small dye-containing polymer spheres (4) which do not melt during the thermal printing process but which are fusible through heat treatment following the thermal printing process.

2. A thermal ink ribbon according to Claim 1, characterised in that the polymer spheres (4) are fusible toner particles.

3. A thermal ink ribbon according to Claim 2, characterised in that the polymeric synthetic component of toner materials is polystyrene, styrene copolymers, polyvinyl acetate, polyamides, maleic acid resin, styrene hydrocarbon resin, (meth-)acrylate, polyvinylchloride, phenol resins, polyvinyl ether and/or epoxy resins.

4. A thermal ink ribbon according to at least one of Claims 1 to 3, characterised in that the binding agent (5) of the hot-melt dye (3) comprises a mixture of a hydrocarbon wax and/or ester wax with an ethylene/vinyl acetate copolymer and/or hydrocarbon resin.

5. A thermal ink ribbon according to at least one of Claims 1 to 4, characterised in that there is a ratio of 20 to 70 parts by weight of binding agent to approximately 30 to 80 parts by weight of polymer spheres (4).

6. A thermal ink ribbon according to at least one of Claims 1 to 5, characterised in that the polymer spheres (4) have a diameter of 0.3 to 30 µm.

7. A thermal ink ribbon according to Claim 6, characterised in that the polymer spheres (4) have a diameter of 1 to 10 µm.

8. A thermal ink ribbon according to at least one of Claims 1 to 7, characterised in that the polymer spheres (4) contain 10 to 30 per cent by weight of dye.

9. A thermal ink ribbon according to at least one of Claims 1 to S, characterised in that the polymer spheres (4) contain 15 to 20 per cent by weight of dye.

10. A thermal ink ribbon according to at least one of Claims 1 to 9, characterised in that the polymer spheres (4) contain a pigment as dye.

11. A thermal ink ribbon according to Claim 10, characterized in that the pigment is carbon black.

12. A thermal ink ribbon according to at least one of Claims 1 to 11, characterised in that the synthetic material in the polymer spheres (4) has a melting point of 80 to 200, especially approximately 100 to 150°C.

13. A method for the manufacture of the thermal ink ribbon according to the foregoing claims, characterised in that an aqueous dispersion is applied to the carrier (2) of the thermal ink ribbon, said aqueous dispersion containing the polymer spheres (4) and fine particles of the binding agent, and that the aqueous component of the dispersion is removed.

14. The use of the thermal ink ribbon according to at least one of Claims 1 to 12 whereby the symbols created therewith through thermal printing are subsequently melted by the application of increased heat to melt the polymer spheres (4) and to form a uniform scratch-proof phase (9).

## Revendications

1. Ruban encreur thermique comportant un support (2) et sur une face du support (2), une couche d'encre fusible (3) liée par de la cire et/ou de la matière synthétique pour former des marquages thermostables résistant aux rayures, par traitement thermique postérieur, caractérisé en ce que l'encre fusible (3) contient des billes de polymère (4) contenant des colorants, et qui ne fondent pas pendant l'impression thermique mais qui fondent au cours d'un traitement thermique consécutif à l'impression thermique.

2. Ruban encreur thermique selon la revendication 1, caractérisé en ce que les petites billes de polymère (4) sont des particules fusibles de toner.

3. Ruban encreur thermofusible selon la revendication 2, caractérisé en ce que les matières synthétiques polymères du toner sont du polystyrène, des copolymères de styrène, du polyvinyle acétate, une polyamide, une résine d'acides maléiques, une résine styrène-hydrocarbure, de la (meth)acrylate, du chlorure de polyvinyle, une résine phénolique, du polyvinyle éther et/ou des résines époxy.

4. Ruban encreur thermique selon au moins l'une des revendications 1 à 3, caractérisé en ce que le liant (5) du colorant fusible (3) se compose d'un mélange de cire d'hydrocarbure et/ou de cire ester avec un copolymérisat éthylène-acétate de vinyle et/ou une résine d'hydrocarbure.

5. Ruban encreur thermique selon au moins l'une des revendications 1 à 4, caractérisé en ce que pour environ 30-80 parties en poids de petites billes de polymère (4) on a entre 20 et 70 % en poids de liant.

6. Ruban encreur thermique selon au moins l'une des revendications 1 à 5, caractérisé en ce que les petites billes de polymère (4) ont un diamètre compris entre 0,3 et 30 µm.

7. Ruban encreur thermique selon la revendication 6, caractérisé en ce que les petites billes de polymère (4) ont un diamètre compris entre 1 et 10 µm.

8. Ruban encreur thermique selon au moins l'une des revendications 1 à 7, caractérisé en ce que les petites billes de polymère (4) contiennent entre 10 et 30 % en poids de colorant.

9. Ruban encreur thermique selon la revendication 8, caractérisé en ce que les petites billes de polymère (4) contiennent entre 15 et 20 % en poids de colorant.

10. Ruban encreur thermique selon au moins l'une des revendications 1 à 9, caractérisé en ce que les petites billes de polymère (4) contiennent comme colorant un pigment.

11. Ruban encreur thermique selon la revendication 10, caractérisé en ce que le pigment est du noir de fumée.

12. Ruban encreur thermique selon au moins l'une des revendications 1 à 11, caractérisé en ce que la matière synthétique des billes de polymère (4) a un point de fusion compris entre 80 et 200°C et notamment entre 100 et 150° C.

13. Procédé de fabrication d'un ruban encreur thermique selon l'une des revendications précédentes, caractérisé en ce qu'on applique une dispersion aqueuse sur le support (2) du ruban encreur thermique, cette suspension contenant les petites billes de polymère (4) et de fines particules de liant et on élimine la fraction aqueuse de la dispersion.

14. Application du ruban encreur thermique selon au moins l'une des revendications 1 à 12, selon lequel, les symboles formés par impression thermique sont fondus par un apport thermique plus important pour faire fondre les petites billes de polymère (4) et former une phase unique (9) résistant aux rayures.
